# EUROPÄISCHE PATENTSCHRIFT

(11) **EP 0 374 505 B1**
(45) Veröffentlichungstag und Bekanntmachung des Hinweises auf die Patenterteilung: **06.04.1994**
(21) Anmeldenummer: 89121600.4
(22) Anmeldetag: 23.11.1989
(51) Int. Cl.: C23C 18/16, C23C 18/14

(54) **Verfahren zur Metallisierung**
Metallizing process
Procédé de métallisation

(30) Priorität: 29.11.1988 DE 3840199
(43) Veröffentlichungstag der Anmeldung: 27.06.1990
(73) Patentinhaber: Heraeus Noblelight GmbH, D-63801 Kleinostheim (DE)
(72) Erfinder: Esrom, Hilmar, Dr., D-6900 Heidelberg (DE); Kogelschatz, Ulrich, Dr., CH-5212 Hausen b.Brugg (CH)
(74) Vertreter: Kühn, Hans-Christian

(56) Entgegenhaltungen:
- EP-A- 0 349 882
- EP-A- 0 349 946
- GB-A- 2 070 647
- US-A- 4 304 849
- JOURNAL OF THE ELECTROCHEMICAL SOCIETY, Band 123, Nr. 3, 1976, Seiten 348-351;B.K.W. BAYLIS et al.: "Tin (IV) chloride solution as a sensitizer inphotoselective metal deposition"

## Beschreibung

Erfindung bezieht sich auf ein Verfahren zur Metallisierung von Substraten mittels UV-Strahlung gemäß dem Oberbegriff des Patentanspruches 1.

Ein solches Verfahren kommt vorzugsweise zur Ausbildung von Schaltungen auf einem Substrat zur Anwendung, wofür die Erzeugung von strukturierten metallischen Schichten auf dem Substrat erforderlich ist. Bis jetzt werden solche Schaltungen durch physikalisches Aufdampfen mit Hilfe von Masken hergestellt. Solche Verfahren sind aufwendig, da sie im Vakuum durchgeführt werden müssen und nur Strukturen von einer Dicke unterhalb von 5 µm erlauben. Ferner können solche strukturierten Metallschichten für Schaltungen mittels chemischer verfahren erzeugt werden. Hierfür werden geschlossene metallische Schichten auf das Substrat aufgetragen. Anschließend werden die für Schaltung nicht erforderlichen Schichtenteile durch chemisches Ätzen abgetragen. Dies ist jedoch mit umweltbelastenden Verfahrensschritten verbunden.

Aus der EP 0 349 946 ist ein Verfahren zum Metallisieren von Substratoberflächen aus organischen oder anorganischen Werkstoffen bekannt. Hierfür wird die Substratoberfläche mit einer Lösung aus Palladiumchlorid, Cyclopentadienylpalladiumallyl oder Cyclopentadienylpalladiumchlorid beschichtet und anschließend mit UV-Strahlung bestrahlt, die eine Wellenlänge zwischen 60 und 320 nm aufweist (Erfinder:Dr.Esrom, Veröffentlicht am 10.01.90).

In der EP-A 349 882 ist ein Verfahren zur Metallisierung von Substraten aus organischen oder anorganischen Werkstoffen beschrieben. Hierfür wird ein Pulver eines Metallacetats, eines Metallacethylacetonats oder Metallformiat auf die Substratoberfläche aufgetragen. Anschließend wird diese Schicht mit UV-Strahlung einer Wellenlänge zwischen 100 und 360 nm bestrahlt. Dabei wird das Pulver in eine metallische Schicht umgesetzt (Erfinder: Dr.Esrom et al, Veröffentlicht am 10.01.90).

In dem J. Electrochemic, Soc. 123(3), 1976, Seiten 348 bis 351 ist ein Verfahren beschrieben, bei dem auf einem Substrat mit Hilfe eines Sensibilisators Nickelphosphid abgeschieden wird. Die Abscheidung kann mit Hilfe von UV-Strahlung durch Passivierung des Sensibilisators beendet werden.

Der Erfindung liegt die Aufgabe zugrunde, ein Verfahren aufzuzeigen, mit dem Metalloxidschichten auf Substraten teilweise oder vollständig in Metallschichten umgesetzt werden können, und das ebenso geeignet ist, Metallschichten vollständig oder teilweise in Metalloxidschichten umzuwandeln.

Diese Aufgabe wird durch die Merkmale des Patentanspruchs 1 gelöst. Weitere vorteilhafte Ausführungsformen der Erfindung sind in den abhängigen Ansprüchen 2-5 beansprucht. Die auf das Substrat aufgetragene Schicht kann aus einem Metall oder einem Metalloxid gebildet werden. Für das Ausbilden strukturierter Metallschichten wird je nach dem, ob die Schicht aus einem Metall oder einem Metalloxid besteht, dieselbe bereichsweise passiviert oder aktiviert. Ist die Schicht aus einem Metall gefertigt, so wird sie an den Stellen, an denen keine weiteren Metallschichten aufgetragen werden sollen, passiviert. Dies erfolgt mittels UV-Strahlung in einer Gasatmosphäre, wobei die bestrahlten Bereiche oxidiert, nitriert oder carboniert werden. Ist die Schicht auf dem Substrat eine Metalloxidschicht, so wird sie an den Stellen, an denen eine Metallschicht aufgetragen werden soll, aktiviert.

Dies geschieht mit Hilfe von UV-Strahlung in der Umgebung eines wasserstoffhaltigen Gases. Nach dem die auf dem Substrat befindliche Schicht behandelt ist, können weitere Schichten aufgetragen werden. Dies kann beispielsweise durch eine stromlose Beschichtung erfolgen. Unter Anwendung von naßchemischen Bädern können auf die aktivierten Bereiche dieser Schicht metallische Schichten, elektrische Widerstandsschichten sowie magnetische Schichten aufgetragen werden. Erfindungsgemäß besteht auch die Möglichkeit einer elektrolytischen Beschichtung der metallischen Oberflächenbereiche der Substratbeschichtung. Die nicht metallischen Bereiche dieser Schicht können bei Bedarf bis zur Substratoberfläche hin abgeätzt werden. Hierfür werden vorzugsweise ebenfalls trockene Verfahren mit Lasern in geeigneter Atmosphäre angewendet.

Weitere erfindungswesentliche Merkmale sind in den Unteransprüchen gekennzeichnet.

Die Erfindung wird nachfolgend anhand von Zeichnungen näher erläutert.

Es zeigen:
- Fig. 1: Ein Substrat, das mit einer Katalysatorschicht überzogen ist,
- Fig. 2: eine Variante der in Figur 1 dargestellten Anordnung,
- Fig. 3: das in Fig. 1 gezeigte Substrat mit einer zusätzlich auf die Katalysatorschicht aufgetragenen zweiten Schicht,
- Fig. 4: das in Fig. 2 dargestellte Substrat mit einer weiteren Schicht auf der Katalysatorschicht,
- Fig. 5: ein weiteres beschichtetes Substrat,
- Fig. 6: das in Fig. 5 gezeigte fertiggestellte Substrat mit Beschichtung.

Figur 1 zeigt ein flächiges Substrat 1, mit rechteckigem Querschnitt, auf dessen Oberfläche eine metallische Katalysatorschicht 2 abgeschieden werden soll. Das Substrat 1 ist bei dem hier dargestellten Ausführungsbeispiel aus Aluminiumoxid (Al₂O₃) gefertigt. Die metallische Katalysatorschicht 2 kann jedoch auch auf anderen Substraten (hier nicht dargestellt) aus einem organischen oder anorganischen Werkstoff aufgetragen werden. Die verwendeten Substrate können jede beliebige geometrische Form aufweisen, vorzugsweise werden jedoch dünne Platten verwendet, die aus Aluminiumnitrid, Borsilikatglas, Polyamid, Gummi, Papier oder Pappe sowie aus keramisch gefüllten oder glasgewebeverstärkten Fluorkunststoffen hergestellt sind. Auf die gereinigte Oberfläche des Substrats 1 wird, wie in den Dokumenten EP-A-0 349 946 und EP-A-0 349 882 beschrieben, eine pulverförmige metallorganische Verbindung oder salzartige Metallverbindung, bzw. eine Lösung, welche eine dieser Verbindungen enthält, aufgetragen. Anschließend wird die aufgetragene Schicht 2 mit einem UV-Hochleistungsstrahler bestrahlt.

Hierdurch wird die metallorganische Verbindung bzw. salzartige Verbindung unter gleichzeitiger Bildung einer metallischen Schicht zersetzt. Die Katalysatorschicht 2 kann auch durch Aufdampfen, Sputtern, durch Anwendung des CVD-Verfahrens oder mittels Laser-CVD aufgetragen werden. Anstelle einer Katalysatorschicht 2 aus Metall kann auch eine Katalysatorschicht 2 aus einem Metalloxid aufgetragen werden. Als Metalle werden bevorzugt Platin, Palladium, Kupfer, Gold, Kobalt, Silber, Nickel und Erbium verwendet. Wird die Katalysatorschicht 2 durch ein Metalloxid gebildet, so werden bevorzugt Oxide dieser o.g.

Metalle für die Ausbildung verwendet. Um zu Erreichen, daß auf bestimmte Bereiche der Katalysatorschicht 2 eine weitere Schicht aufgetragen werden kann, während andere Bereiche der Katalysatorschicht 2 frei bleiben, wird eine Passivierung bzw. Aktivierung der Katalysatorschicht 2 vorgenommen. Wird die Katalysatorschicht 2 durch ein Metall gebildet, so werden die Bereiche, auf denen keine weitere Schicht aufzutragen ist, passiviert.

Diese Passivierung erfolgt durch Bestrahlung der Katalysatorschicht 2 mit UV-Photonen. Die Passivierung kann durch Oxidation, Nitration oder Carbonierung der Katalysatorschicht 2 in den gewünschten Bereichen erfolgen.

Hierzu wird die Bestrahlung in einer Sauerstoffatmosphäre bzw. einer Kohlenstoff- oder Stickstoffatmosphäre durchgeführt. Um eine exakte Abgrenzung der zu spassivierenden Bereiche auf der Katalysatoroberflache 2S zu bewirken, wird zwischen dieser und einer über der Katalysatoroberfläche 2S in definiertem Abstand angeordneten UV-Quelle 4 eine Maske 5 angeordnet. Die Maske 5 kann gegebenenfalls auch unmittelbar auf die Katalysatoroberfläche 2S aufgelegt werden. In Figur 1 ist die Maske 5 etwa mittig zwischen der UV-Quelle 4 uhd der Katalysatorschicht 2 angeordnet. Die Maske 5 ist mit Durchlässen 5D versehen. Diese sind genau da angeordnet, wo die Katalysatorschicht 2 passiviert werden soll. Durch das gezielte Bestrahlen der Katalysatorschicht 2 ist die Katalysatorschicht 2 nach einer definierten Zeit in den Bereichen 2P vollständig passiviert.

Wird die Katalysatorschicht 2 wie in Figur 2 dargestellt, durch ein Metalloxid gebildet, so sind die Bereich 2A der Katalysatorschicht 2 zu aktivieren, auf die mindestens eine weitere Schicht aufgetragen werden soll. Über der Katalysatorschicht 2 wird auch für die Aktivierung eine UV-Quelle 4 angeordnet. Mit Hilfe einer Maske 5, die Durchlässe 5D aufweist, wird die Katalysatorschicht 2 genau dort bestrahlt, wo die aktiven Bereiche 2A ausgebildet werden sollen. Die Bestrahlung erfolgt in der Umgebung eines wasserstoffhaltigen Gases. Hierfür eignen sich Ammoniak (NH₃), Chlorwasserstoff (HCl), Fluorwasserstoff (HF) bzw. andere wasserstoffhaltige Gasgemische.

Als UV-Quelle 4 kann beispielsweise ein Hochleistungsstrahler verwendet werden, wie er in der EP-OS 0 254 111 beschrieben ist. Wird der UV-Hochleistungsstrahler mit einer Edelgasfüllung aus Argon versehen, so ist er in der Lage, UV-Strahlung im Wellenlängenbereich zwischen 107 und 165 nm zu erzeugen. Mit Hilfe geeigneter Gasmischungen aus Edelgasen und Halogenen können UV-Strahlungen mit einer Wellenlänge zwischen 170 und 360 nm erzeugt werden. Vorzugsweise wird ein UV-Hochleistungsstrahler mit einer Xenonfüllung verwendet, der eine Wellenlänge von 172 nm erzeugt. Ferner besteht die Möglichkeit auch einen frequenzvervielfachten Laser, beispielsweise einen Argoionlaser, einen Farbstoff-Laser oder konventionelle UV-Strahler einzusetzen. Bei Verwendung des in der EP-OS 0 254 111 beschriebenen UV-Hochleistungsstrahlers besteht die Möglichkeit, diesen so auszubilden, daß eine zuverlässig arbeitende Photonenquelle zur Verfügung gestellt werden kann, mit der auch ohne zusätzliche Optiken großflächige Substrate flächig beschichtet werden können. Durch geeignete Wahl der Wellenlänge der UV-Strahler, die durch eine geeignete Gasfüllung erzielt wird, ist es möglich, Moleküle, wie Sauerstoff, Ammoniak, Chlor, Fluor, Chlorwasserstoff, Fluorwasserstoff photolytisch zu spalten und die äußerst reaktiven Radikale O, NH₂,H,Cl,F zu erzeugen, welche die Aktivierung bzw. Passivierung der Katalysatorschicht 2 bewirken. Erfindungsgemäß kann dieser UV-Hochleistungsstrahler auch zylinderförmig ausgebildet werden, so daß eine Katalysatorschicht (hier nicht dargestellt), die auf der Innenfläche eines Zylinders (hier nicht dargestellt) aufgetragen ist, durch eine ebenfalls zylinderförmig ausgebildete Maske hierdurch (hier nicht dargestellt) bestrahlt werden kann. Ist die Katalysatorschicht auf der Außenfläche eines Zylinders aufgetragen, so ist die Bestrahlung durch einen zylinderförmigen UV-Hochleistungsstrahler ebenfalls möglich. In diesem Fall wird das zylinderförmige Substrat mit der Katalysatorschicht auf seiner Oberfläche konzentrisch in dem zylinderförmig ausgebildeten Hochleistungsstrahler angeordnet. Der Hochleistungsstrahler kann in beiden genannten Fällen entlang der Katalysatorschicht verfahren werden. Das gleiche gilt für ein flächig ausgebildetes Substrat. Hierdurch ist die Fließbandherstellung von Substraten mit metallisierten Oberflächen problemlos möglich.

Nachdem die Aktivierung bzw. Passivierung der Katalysatorschicht 2 abgeschlossen ist, kann die Beschichtung der aktivierten Bereiche 2A der Katalysatorschicht 2 durchgeführt werden. Dies ist beispielsweise durch eine stromlose Metallisierung in naßchemischen Bädern möglich. Durch Eintauchen der Katalysatorschicht 2 in solche Bäder besteht die Möglichkeit, auf die aktiven Bereiche der Katalysatorschicht 2 eine weitere Metallschicht aufzutragen. So können mit Hilfe von naßchemischen Bädern metallische Schichten aus Platin, Kupfer, Paladium, Nickel, Eisen oder Silber aufgetragen werden. Ferner besteht die Möglichkeit, auf die aktiven Bereiche 2A der Katalysatorschicht 2 Widerstandsschichten aus Nickel oder Nickelphosphid aufzutragen. Durch die Anwendung von naßchemischen Bädern können auch magnetische Schichten in Form von Kobalt, Kobalt-Nickel-Eisen- und Phosphor-Verbindungen (CoNiFeP), Kupfer-Nikkel-Phosphor-Verbindungen (CuNiP), und Kobalt-Phosphor-Silber-Verbindungen (CoPAg) auf die Katalysatorschicht aufgetragen werden. Mit Hilfe von naßchemischen Bädern können die o.g. Schichten als dünne Filme mit einer Dicke zwischen 10⁻² und 1µm aufgetragen werden. Das Aufbringen von wesentlich dickeren Schichten zwischen 1 und 30 µm ist ebenfalls möglich. Anstelle der Beschichtung mittels naßchemischer Bäder ist auch die galvanische Beschichtung der Katalysatorschicht 2 möglich. Diese Möglichkeiten sind in den Figuren 5 und 6 dargestellt. Zunächst wird hierfür ein Substrat 1, aus einem Material wie es eingangs beschrieben ist, mit einer 0,3 bis 1µm dicken Katalysatorschicht 2 aus Metall versehen. Das Auftragen der metallischen Katalysatorschicht 2 geschieht wie in Figur 1 dargestellt, und in der zugehörigen Beschreibung erläutert. Anschließend werden durch Bestrahlen der Bereiche 2P der Katalysatorschicht 2 diese passiviert. Die Passivierung erfolgt in gleicher Weise, wie die Passivierung der in Figur 1 dargestellten Katalysatorschicht 2, jedoch nicht über die gesamte Dicke, sondern nur im Oberflächenbereich. Bei einer galvanischen Metallisierung wird vorzugsweise die Katalysatorschicht 10⁻² bis 1,0 µm dick aufgetragen, jedoch nur 0,1 µm dieser Schicht werden passiviert. Anschließend wird die Katalysatorschicht 2 als Elektrode genutzt und mit dem Negativpol einer Spannungsquelle (hier nicht dargestellt) verbunden. Durch Anlegen einer Spannung kann nun auf die aktivierten Bereiche 2A der Katalysatorschicht 2 eine der oben beschriebenen Schichten aus Metall, aus einem magnetischen Material oder aus einem Widerstandsmaterial aufgetragen werden. Wie Figur 6 zeigt, besteht die Möglichkeit, die durch Passivierung markierten Bereiche 2P der Katalysatorschicht 2 anschließend durch Ätzen bis auf die Oberfläche des Substrates 2 abzutragen.

Erfindungsgemäß können die auf die Katalysatorschicht 2 aufgebrachten metallischen Schichten 3 auf die gleiche Weise, wie oben beschrieben, bereichsweise passiviert und weiter beschichtet werden.

Es ist also möglich, mehrere Schichten übereinander aufzubauen. Bei dem in Figur 6 dargestellten Substrat 1 ist dies auch elektrolytisch möglich.

## Patentansprüche

1. Verfahren zur Strukturierung von Metallschichten aus einem organischen oder anorganischen Werkstoff mittels UV-Strahlung, **gekennzeichnet,** durch bereichsweise Aktivierung einer Schicht (2), bestehend aus einem Metalloxid, durch bereichsweise Reduktion zum Metall mittels UV-Strahlung in der Umgebung eines wasserstoffhaltigen Gases in Form vom Ammoniak, Chlor-Wasserstoff oder Fluor-Wasserstoff, oder bereichsweise Passivierung einer Schicht (2), bestehend aus einem Metall, durch bereichsweise Oxidation, Nitration oder Carbonierung des Metalls mittels UV-Strahlung in einer sauerstoff-, stickstoff- oder kohlenstoffhaltigen Atmosphäre, und durch eine anschließende Beschichtung der aktivierten Bereiche (2A) der Schicht (2) mit einer weiteren Schicht (3) aus einem Metall, einem als elektrischen Widerstand wirkenden Werkstoff oder einem magnetischen Material.

2. Verfahren zur Strukturierung von Metallschichten aus einen organischen oder anorganischen Werkstoff mittels UV-Strahlung nach Anspruch 1, dadurch gekennzeichnet, daß die auf das Substrat (1) aufgetragene Schicht (2) eine Dicke zwischen 10⁻² und 1 µm aufweist und durch Platin, Palladium, Gold, Kobalt, Silber, Nickel oder Erbium bzw. durch Oxide dieser Metalle gebildet wird.

3. Verfahren nach einem der Ansprüche 1 oder 2, dadurch gekennzeichnet, daß die bereichsweise Aktivierung oder Passivierung der Schicht (2) durch optische Hilfsmittel bzw. die Anordnung einer Maske (5) mit Durchlässen (5D) zwischen der UV-Quelle (4) und der Schicht (2) bewirkt wird.

4. Verfahren nach einem der Ansprüche 1 bis 3, dadurch gekennzeichnet, daß auf die aktivierten Bereiche (2A) der Schicht (2) eine Schicht (3) aus Palladium, Kupfer, Platin, Nickel, Eisen, Gold, Nickelphosphid, CuNiFeP, CuNiP oder CuPAg aufgetragen wird.

5. Verfahren nach einem der Ansprüche 1 bis 4, dadurch gekennzeichnet, daß die aufgetragene Schicht (3) ebenfalls teilweise in eine Metall- oder eine Metalloxidschicht umgewandelt wird.

## Claims

1. Process for structuring metallic layers from an organic or inorganic material by means of UV-radiation, characterised by local activation of a layer (2) consisting of a metallic oxide; by local reduction of a layer (2) to the metal by means of UV-radiation in the region of a hydrogen-containing gas in the form of ammonia, hydrogen chloride or hydrogen fluoride, or local passivation of a layer (2) consisting of a metal; by local oxidation, nitration or carbonization of the metal by means of UV-radiation in an atmosphere containing oxygen, nitrogen or carbon; and by subsequent coating of the activated areas (2A) of the layer (2) with a further layer (3) of a metal, a material acting as an electrical resistance, or a magnetic material.

2. Process for structuring metallic layers from an organic or inorganic material by means of UV-radiation according to claim 1, characterised in that the layer (2) applied to the substrate (1) has a thickness of between 10⁻² and 1 µm and is composed of platinum, palladium, gold cobalt, silver, nickel or erbium, or of oxides of these metals.

3. Process according to one of claims 1 or 2, characterised in that local activation or passivation of the layer (2) is effected by optical means or by the arrangement of a screen (5) with openings (5D) between the UV-source (4) and the layer (2).

4. Process according to one of claims 1 to 3, characterised in that a layer (3) of palladium, copper, platinum, nickel, iron, gold, nickel phosphide, CuNiFeP, CuNiP, or CuPAg is applied to the activated regions (2A) of the layer (2).

5. Process according to one of claims 1 to 4, characterised in that the applied layer (3) is likewise partly changed into a layer of metal or metallic oxide.

## Revendications

1. Procédé pour structurer des couches métalliques en matériau organique ou inorganique au moyen de rayonnement UV, caractérisé en ce que l'on active localement une couche (2) constituée par un oxyde métallique, par réduction locale en métal au moyen de rayonnements UV sous l'environnement d'un gaz qui contient de l'hydrogène, sous la forme d'ammoniac, d'acide chlorhydrique gazeux ou d'acide fluorhydrique gazeux, ou en ce que l'on passive localement une couche (2), constituée d'un métal, par oxydation, nitruration ou carbonation localisée du métal au moyen de rayonnements UV dans une atmosphère contenant de l'oxygène, de l'azote ou du carbone, et en ce que l'on applique ensuite un revêtement sur les régions activées (2A) de la couche (2) avec une couche supplémentaire (3) en métal, en matériau se comportant comme une résistance électrique, ou un matériau magnétique.

2. Procédé pour structurer des couches métalliques en matériau organique ou inorganique au moyen de rayonnements UV, selon la revendication 1, caractérisé en ce que la couche (2) appliquée sur le substrat (1) a une épaisseur entre 10⁻² et 1 µm et est formée de platine, palladium, or, cobalt, argent, nickel ou erbium, ou d'oxydes de ces métaux.

3. Procédé selon l'une ou l'autre des revendications 1 et 2, caractérisé en ce que l'activation ou la passivation localisée de la couche (2) est effectuée à l'aide de moyens annexes optiques, ou par disposition d'un masque (5) avec des passages (5D) entre la source UV (4) et la couche (2).

4. Procédé selon l'une quelconque des revendications 1 à 3, caractérisé en ce que l'on applique sur les régions activées (2A) de la couche (2) une couche (3) en palladium, cuivre, platine, nickel, fer, or, phosphure de nickel, CuNiFeP, CuNiP ou CuPAg.

5. Procédé selon l'une quelconque des revendications 1 à 4, caractérisé en ce que la couche appliquée (3) est également transformée partiellement en une couche de métal ou une couche d'oxyde métallique.
